# EUROPÄISCHE PATENTSCHRIFT

(11) **EP 0 456 296 B1**
(45) Veröffentlichungstag und Bekanntmachung des Hinweises auf die Patenterteilung: **06.03.1996**
(21) Anmeldenummer: 91200921.4
(22) Anmeldetag: 18.04.1991
(51) Int. Cl.: C22C 21/02, C22F 1/043

(54) **Verfahren zur Herstellung von stranggegossenen Bändern und Drähten**
Process for production of continuously cast strips and wires
Procédé de fabrication de bandes et fils coulés en continu

(30) Priorität: 05.05.1990 DE 4014430
(43) Veröffentlichungstag der Anmeldung: 13.11.1991
(73) Patentinhaber: METALLGESELLSCHAFT Aktiengesellschaft, D-60015 Frankfurt (DE)
(72) Erfinder: Prinz, Bruno, Dr., W-6370 Oberursel (DE); Romero, Alberto, W-6000 Frankfurt am Main (DE); Müller, Ingrid, W-6000 Frankfurt am Main (DE)

(56) Entgegenhaltungen:
- EP-A- 0 205 893
- FR-A- 1 089 882
- FR-A- 1 097 812
- GB-A- 2 121 435
- US-A- 3 432 293
- US-A- 3 827 882
- US-A- 4 471 031

## Beschreibung

Die Erfindung betrifft ein Verfahren zur Herstellung von mit großer Gieß- und Abkühlgeschwindigkeit einer auf eine Temperatur oberhalb der Entmischungstemperatur erhitzten Schmelze stranggegossenen, plastisch verformten und wärmebehandelten Bändern und Drähten aus monotektischer Aluminium-Silizium-Legierung, bei der in der aus Aluminium und Aluminium-Silizium-Eutektikum bestehenden Matrix 1 bis 50 Gew.-% Blei oder Wismut eingelagert sind.

Bei auf Temperaturen oberhalb der Entmischungstemperatur erhitzten Schmelzen monotektischer Legierungen mit großen Dichteunterschieden der entmischten flüssigen Phasen und großen Entmischungs-Temperaturintervallen kommt es bei Temperaturen im Bereich der Mischungslücke infolge der Schwerkraft zur Sedimentation und Koagulation der relativ schwereren Tröpfchenform besitzenden Minoritätsphase. Die Sedimentationsgeschwindigkeit ist entsprechend dem Stokes'schen Gesetz proportional dem Quadrat des Tröpfchendurchmessers. Unterschiedliche Tröpfchendurchmesser fördern daher die Häufigkeit von Tröpfchenkollisionen und Tröpfchenverschmelzungen und beschleunigen dadurch zusätzlich die Sedimentation. Eine gleichmäßige Dispersion kugelförmiger Tröpfchen kleinen Durchmessers in der Matrix monotektischer Legierungen kann jedoch erreicht werden, wenn die Schmelze vertikal zu einem Band oder Draht von 5 bis 20 mm Dicke bzw. Durchmesser mit relativ großer Gieß- und Abkühlgeschwindigkeit stranggegossen wird, so daß vor der Phasengrenze fest/flüssig ein sehr steiler Temperaturgradient aufrechterhalten wird. Dadurch ist der Abstand zwischen der Entmischungs- und der Solidus-Isothermen innerhalb des Systems und damit die Sedimentationsstrecke möglichst kurz. Das Temperatur- bzw. Wegintervall ist gegeben durch die Isothermen der Entmischungstemperatur und die Temperatur der monotektischen Reaktion, bei welcher die Matrixphase erstarrt und dabei die zweite noch flüssige Phase in der dann vorliegenden Verteilung einschließt. Dieses Verfahren eignet sich ganz besonders für die Herstellung von Gußbändern bzw. -drähten aus monotektischen Aluminium-Silizium-Legierungen, in deren aus Aluminium und Aluminium-Silizium-Eutektikum bestehender Matrix 1 bis 50 Gew.-% Blei oder Wismut als Minoritätsphase in Form feiner Tröpfchen eingelagert ist.

Da jedoch die Abmessungen und/oder die mechanisch-technologischen Eigenschaften eines solchen Gußgefüges häufig den gestellten Anforderungen nicht entsprechen, wird das Gußband bzw. -draht einer Walz- und/oder Wärmebehandlung unterzogen, um die Werkstoffeigenschaften zu optimieren. Beim Walzen eines solchen Gußgefüges wird die ursprünglich kugelförmige Blei- oder Wismutphase zu langgestreckten Plättchen verformt. Derartige langgestreckte Einschlüsse beeinträchtigen jedoch die mechanische Belastbarkeit und die technologischen Eigenschaften des Werkstoffs, so daß zur Einstellung der gewünschten Werkstoffeigenschaften die Umbildung der langgestreckten Plättchen zu kompakten Gefügeformen notwendig ist, was durch eine nachfolgende Wärmebehandlung erfolgen kann.

Eine für die Umbildung und anschließende Einformung einer dispergierten niedrigschmelzenden Minoritätsphase übliches Verfahren ist die längerzeitige Erwärmung der monotektischen Legierung auf eine Temperatur oberhalb der Schmelztemperatur der niedrigschmelzenden Minoritätsphase. Dabei erfolgt die Umbildung und Einformung der Minoritätsphase durch Lösungs- und Transportvorgänge des Matrixmetalls vorzugsweise innerhalb der geschmolzenen Phase, da die Löslichkeiten und Diffusionskoeffizienten in Schmelzen sehr viel größer als in Feststoffen sind.

Die Voraussetzungen sind jedoch bei monotektischen Aluminium-Silizium-Legierungen, bei denen die niedrigschmelzenden flüssigen Phasen Blei und Wismut in einer Matrix aus Aluminium und Aluminium-Silizium-Eutektikum eingeschlossen sind, nicht gegeben, da die Löslichkeiten der Blei- und Wismutschmelzen für Aluminium, aber auch die Diffusionskoeffizienten von Aluminium und Silizium in Blei und Wismut nur sehr gering sind, so daß eine Umbildung und Einformung der aus Blei oder Wismut bestehenden Minoritätsphase eine vergleichsweise sehr lange Wärmebehandlung erfordern. Die Blei- bzw. Wismutphase schmilzt bei einer Temperatur von 330 bzw. 270 °C. Danach erfolgt das Schmelzen des Aluminium-Silizium-Eutektikums mit einer monotektischen Vierphasenreaktion bei 570 bzw. 580 °C und schließlich schmilzt die Aluminiummatrix auf.

Um bei einer monotektischen Aluminium-Blei-Legierung eine feine und gleichmäßige Verteilung der nach dem Walzen des Gußbandes fadenförmig gestreckten, im festen Aluminium unlösliche Bleiphase zu erreichen, ist in Z. Metall 36, Heft 9, 9/1982, S. 970-976, vorgesehen, die Aluminium-Blei-Legierung mit Zinn zu legieren. Durch dieses Vorgehen wird die Löslichkeit vergrößert und die Diffusions von Blei in Aluminium beschleunigt. Da andererseits durch Zinn die Schmelztemperatur des Bleis sehr stark erniedrigt wird, ist diese legierungstechnische Maßnahme nur dann anwendbar, wenn der Aluminium-Blei-Zinn-Werkstoff bei seiner Verwendung keiner thermatischen Belastung ausgesetzt ist.

Aus der US-A-4 471 031 ist eine Aluminium-Legierung bekannt, die 0,5 bis 5% Silizium und 0,5 bis 8% Blei und Wismut neben anderen Metallen enthält. Die Schmelze wird mit einer Geschwindigkeit von 1,5 bis 2,5 m/mm gegossen und das Gußband nach dem Umformen bei 350 bis 550 °C geglüht und mit max. 200 °C/h abgekühlt. Über das Verhalten der Minoritätsphasen Blei bzw. Wismut sind keine Angaben gemacht. Die US-A-3 827 882 offenbart eine Aluminium-Silizium-Blei-Legierung mit 3 bis 26 Gew.% Blei, 0,5 bis 11,3 Gew.% Silizium, bis zu 1 Gew.% Wismut und bis zu 1 Gew.% Cer oder Lithium. Die auf eine Tempreatur oberhalb der Entwicklungstemperatur erhitzte Schmelze wird mit großer Abkühlgeschwindigkeit stranggegossen. Infolge des steilen Temperaturgradienten wird ein Ausseigern der Bleiphase verhindert, und es erfolt eine Feinverteilung in der Matrix. Um eine globulitische Ausbildung der Bleiphase zu erreichen, enthält die Legierung 1% Cer oder Lithium.

Es ist die Aufgabe vorliegender Erfindung, bei nach dem eingangs beschriebenen Verfahren hergestellten Band bzw. Draht, bestehend aus einer monotektischen Aluminium-Silizium-Legierung mit in deren Matrix fein dispergierter Blei- oder Wismutphase, eine Umwandlung der nach dem Walzen langestreckten Plättchen der im festen Aluminium unlöslichen Blei- bzw. Wismutphase in kompaktere Formen erzielen.

Die Lösung dieser Aufgabe besteht darin, daß die Schmelze mit einer Geschwindigkeit von 10 bis 30 mm/s gegossen und mit einer Geschwindigkeit von 300 bis 1500 K/s abgekühlt wird und die Bänder oder Drähte einer Wärmebehandlung bei einer Temperatur von 550 bis 600 °C unterzogen werden.

Bei diesen Temperaturen schmilzt neben der Blei- bzw. Wismutphase auch das Aluminium-Silizium-Eutektikum wenigstens teilweise auf. Die Umbildung bzw. Einformung der flüssigen Blei- bzw. Wismutphase innerhalb der eutektischen Schmelzbereiche geschieht sehr schnell.

Im Rahmen der vorzugsweisen Ausgestaltung wird die monotektischen Aluminium-Silizium-Legierung mit in der Matrix eingeschlossener Bleiphase einer Wärmebehandlung bei Temperaturen von 580 bis 590 °C bzw. 575-585°C unterworfen.

Zweckmäßig dauert die Wärmebehandlung 0,5 bis 15 min.

Bei der schnellen Abkühlung erstarrt die eutektische Aluminium-Silizium-Schmelze sehr schnell, wobei das Silizium ein deutlich gröberes Gefüge als im Gußzustand aufweist. Dieser Effekt ist durchaus wünschenswert, da dadurch der Verschleißwiderstand des Werkstoffs erheblich verbessert wird.

Das erfindungsgemäße Verfahren ist insbesondere für die Behandlung von Gleitwerkstoffen auf Aluminium-Silizium-Basis mit in deren Matrix fein dispergierter Blei- oder Wismutphase geeignet.

Die Erfindung ist nachfolgend durch ein Ausführungsbeispiel eingehender erläutert.

In Fig. 1 ist in 500-facher Vergrößerung eine photographische Aufnahme eines Schliffs durch ein stranggegossenes, 10 mm dickes und anschließend gewalztes Gußband einer ternären monotektischen Aluminiumlegierung mit 5 % Silizium und 10 % Wismut dargestellt. Wie das Schliffbild erkennen läßt, sind in der aus Aluminium (1) und Aluminium-Silizium-Eutektikum (2) gebildeten Matrix langgestreckte Plättchen der Wismutphase (3) eingebettet.

Die in Fig. 2 wiedergegebene 500-fache Vergrößerung der photographischen Aufnahme eines Schliffs durch ein stranggegossenes, anschließend gewalztes und danach 5 min lang auf 587,5°C erwärmtes Gußband der vorstehend genannten ternären monotektischen Aluminiumlegierung zeigt, daß die Wismutphase (4) in die im wesentlichen aus Aluminium bestehende Matrix (5) eingeformt ist und das Silizium (6) in deutlich grober Form kristallisiert ist.

Eine Untersuchung der Verschleißfestigkeit mit der Stift-/Scheibemethode hat ergeben, daß die ternäre monotektische Aluminiumlegierung im gewalzten Zustand nach einer Laufzeit von 72 min einen Verschleiß von 209 µm aufwies, was praktisch ein teilweises Fressen darstellt. Demgegenüber konnte der Verschleiß des erfindungsgemäß behandelten Gußbandes auf 16 µm nach mehr als 90 min Laufzeit begrenzt werden.

## Patentansprüche

1. Verfahren zur Herstellung von mit großer Gieß- und Abkühlgeschwindigkeit einer auf eine Temperatur oberhalb der Entmischungstemperatur erhitzten Schmelze stranggegossener, plastisch verformten und wärmebehandelten Bändern und Drähten aus monotektischer Aluminium-Silizium-Legierung, bei der in der aus Aluminium und Aluminium-Silizium-Eutektikum bestehenden Matrix als Minoritätsphase 1 bis 50 Gew.% Blei oder Wismut eingelagert sind, dadurch gekennzeichnet, daß die Schmelze mit einer Geschwindigkeit von 10 bis 30 mm/s gegossen und mit einer Geschwindigkeit von 300 bis 1500 K/s abgekühlt wird und die Bänder und Drähte einer Wärmebehandlung bei Temperaturen von 550 bis 600 °C unterzogen werden.

2. Verfahren nach Anspruch 1, dadurch gekennzeichnet, daß die monotektische Aluminium-Silizium-Legierung mit in der Matrix eingeschlossener Bleiphase einer Wärmebehandlung bei 580 bis 590 °C unterzogen wird.

3. Verfahren nach Anspruch 1, dadurch gekennzeichnet, daß die monotektische Aluminium-Silizium-Legierung mit in der Matrix eingeschlossener Wismutphase einer Wärmebehandlung bei 575 bis 585 °C unterzogen wird.

4. Verfahren nach den Ansprüchen 1 bis 3, dadurch gekennzeichnet, daß die Wärmebehandlung 0,5 bis 15 min. dauert.

## Claims

1. A method for producing plastically deformed and heat-treated strips and wires of monotectic aluminium-silicon alloy, in which alloy 1 to 50% by weight lead or bismuth is incorporated as minority phase in the matrix consisting of aluminium and aluminium-silicon eutectic, which have been continuously cast at a high casting and cooling rate from a melt heated to a temperature above the segregation temperature, characterised in that the melt is cast at a speed of 10 to 30 mm/s and is cooled at a rate of 300 to 1500 K/s and the strips and wires are subjected to heat treatment at temperatures of 550 to 600°C.

2. A method according to Claim 1, characterised in that the monotectic aluminium-silicon alloy with a lead phase included in the matrix is subjected to heat treatment at 580 to 590°C.

3. A method according to Claim 1, characterised in that the monotectic aluminium-silicon alloy with a bismuth phase included in the matrix is subjected to heat treatment at 575 to 585°C.

4. A method according to Claims 1 to 3, characterised in that the heat treatment lasts for 0.5 to 15 minutes.

## Revendications

1. Procédé de fabrication de rubans et de fils en alliage aluminium-silicium monotectique coulés en continu avec une grande vitesse de coulée et de refroidissement d'une masse fondue chauffée au-dessus de la température de démixion, déformés plastiquement et traités par la chaleur, alliage dans lequel sont incorporés, dans la matrice constituée d'un eutectique aluminium-silicium, 1 à 50 % en poids de plomb ou de bismuth, caractérisé en ce que la masse fondue est coulée à une vitesse de 10 à 30 mm/seconde et refroidie à une vitesse de 300 à 1 500 K/seconde et les rubans et fils sont soumis à un traitement par la chaleur à des températures de 550 à 600 °C.

2. Procédé selon la revendication 1, caractérisé en ce que l'alliage aluminium-silicium monotectique avec la phase plomb incluse dans la matrice est soumis à un traitement par la chaleur à 580 à 590 °C.

3. Procédé selon la revendication 1, caractérisé en ce que l'alliage monotectique aluminium-silicium avec la phase bismuth incluse dans la matrice est soumis à un traitement par la chaleur de 575 à 585 °C.

4. Procédé selon les revendications 1 à 3, caractérisé en ce que le traitement par la chaleur dure 0,5 à 15 minutes.
